# EUROPÄISCHE PATENTSCHRIFT

(11) **EP 0 499 775 B1**
(45) Veröffentlichungstag und Bekanntmachung des Hinweises auf die Patenterteilung: **07.12.1994**
(21) Anmeldenummer: 92100241.6
(22) Anmeldetag: 09.01.1992
(51) Int. Cl.: B21F 21/00, B05C 1/06, B05D 1/28, D07B 7/12

(54) **Verfahren und Vorrichtung zum Gleitfähigmachen eines Drahtes**
Process and device for lubrification of a wire
Procédé et dispositif de lubrification d'un fil

(30) Priorität: 18.02.1991 DE 4104897; 15.10.1991 DE 4134070
(43) Veröffentlichungstag der Anmeldung: 26.08.1992
(73) Patentinhaber: BOOCKMANN GMBH, D-97618 Niederlauer (DE)
(72) Erfinder: Boockmann, Gerhard, W-8741 Niederlauer OT, Unterebersbach (DE)
(74) Vertreter: Weber, Dieter, Dr.

(56) Entgegenhaltungen:
- JP-A-63 140 733
- US-A- 4 385 435
- US-A- 4 545 323

## Beschreibung

Drähte, wie elektroisolierte Wickeldrähte zur Herstellung elektrotechnischer Erzeugnisse, müssen bekanntermaßen eine gute Gleltfähigkeit besitzen, damit sie bei der Herstellung von Wicklungen leicht und genau positioniert werden können. Außerdem soll durch die Gleitfähigkeit des Drahtes die Elektroisolationsschicht bei der Verarbeitung geschützt werden.

Zum Gleitfähigmachen von Drähten sind verschiedene Verfahren bekannt. Überwiegend werden als Gleitmittel Paraffine verwendet, die in Form von Lösungen in Benzin oder anderen organischen Lösemittein über einen Filz auf den zumeist noch warmen Draht als Überzug aufgebracht werden. Das Lösemittel wird dabei verdampft, wobei eine dünne Paraffinschicht auf der Drahtoberfläche verbleibt (siehe z.B. US-A-4 545 323). Bei diesen Aufbingungsverfahren werden 1/2-bis 1 %ige Paraffinlösungen verwendet, so daß das Gleitfähigmachen hohe Lösungsmittelverluste und damit wirtschaftliche Einbußen und gleichzeitig eine beträchtliche Belastung der Luft mit sich bringt.

Bei einem anderen bekannten Verfahren werden statt Lösungen der Paraffine in Benzin oder anderen organischen Lösungsmitteln wäßrige Emulsionen oder Dispersionen der Paraffine verwendet. Dies vermeidet die Emission organischer Lösungsmittel, doch ist die Dosierung der Emulsion mittels Docht oder Filz schwierig. Ein solches Verfahren eignet sich daher nicht, wenn, wie vielfach erwünscht, sehrgenau definierte Paraffinmengen auf die Drahtoberfläche aufgebracht werden müssen. Im übrigen erfordert die Verwendung wäßriger Emulsionen einen zusätzlichen Trocknungsvorgang.

Alle bisher bekannten Verfahren, in welchen das Gleitmittel mittels Filz auf den Draht aufgebracht wird, haben außerdem den zusätzlichen Nachteil, daß der Filz nach langer Laufdauer der Drähte abgerieben wird, wobei häufig nicht erkannt wird, daß aufgrund dieses Abriebs der Gleitmittelauftrag nur noch einseitig oder unvollständig erfolgt.

Die der Erfindung zugrundeliegende Aufgabe bestand nun darin, die Nachteile der bekannten Verfahren zum Gleitfähigmachen von Drähten zu vermeiden, insbesondere ein möglichst einfaches und zuverlässiges Verfahren Zu bekommen und dabei Lösungsmittelemissionen zu vermeiden.

Das erfindungsgemäße Verfahren zum Gleitfähigmachen eines Drahtes durch Beschichten des Drahtes mit einem festen oder flüssigen Gleitmittel ist dadurch gekennzeichnet, daß man den Draht durch wenigstens eine an dem Draht anliegende Schlinge wenigstens eines mit dem Gleitmittel getränkten saugfähigen Materialstranges führt und dabei den Materialstrang mit im wesentlichen konstanter Geschwindigkeit, die geringer als die Vorschubgeschwindigkeit des Drahtes ist, vorrückt.

Wenn hier von einer Vorschubgeschwindigkeit des Drahtes die Rede ist, so kann diese durch ein Schieben oder aber üblicherweise durch ein Zehen des Drahtes erzeugt werden.

Das Verfahren hat den zusätzlichen Vorteil, daß der durchschnittliche Reibwert und dessen Streuung niedriger als bei Verwendung einer Lösung des Gleitmittels ist.

Als saugfähiger Materialstrang kann jedes Material verwendet werden, das um den Draht schlingbar ist und beim Vorschub eine ausreichende Festigkeit besitzt, um nicht abzureißen. Zweckmäßig ist dieser Materialistrang ein Garn oder Zwim oder andersaltiger Faden, der wenigstens einmal, im Regelfall mehrfach, um den Draht geschlungen ist. Besonders eignen sich reine Baumwollfäden, da diese besonders gut saugfähig sind, doch kommen auch beliebige andere saugfähige Textilmaterialien in Betracht. Die Garn- oder Zwirnstärke ist vorzugsweise derart, daß sie eine gute kontrollierbare Vorzuggeschwindigkeit erlaubt, aber dennoch eine ausreichende Reißfestigkeit ergibt. Bevorzugt sind Garne oder Zwirne mit einem Gewicht von 30 bis 300 g/km.

Im allgemeinen wird man in dem erfindungsgemäßen Verfahren einen um den Draht geschlungenen Materialstrang, wie ein Garn oder einen Zwirn, verwenden, doch können auch zwei oder mehrere solcher Materialstränge hintereinander um den Draht geschlungen werden, wenn eine dichtere Besetzung des Drahtes mit den Schlingen erwünscht ist.

Als Gleitmittel kommen flüssige oder feste Stoffe mit Gleiteigenschaften in Betracht, wobei allerdings bei Umgebungstemperatur feste Gleitmittel bevorzugt sind, da sie eine bessere Gleitwirkung ergeben. Die üblichen Gleitmittel sind Paraffine, doch können auch Öle, Fette und Wachse eingesetzt werden. Alle diese Gleitmittel können zur Verbesserung der Benetzung der Drahtoberfläche auch Tenside enthalten, wie beispielsweise und insbesondere die bekannten fluorhaltigen Netzmittel. Beispielhalber kann ein geeignetes Gleitmittel aus 98 Gewichtstellen eines Paraffins mit einem Schmelzbereich von 50 bis 54°C und 2 Gewichtsteilen eines handelsüblichen fluorhaltigen Netzmittels bestehen.

In dem erfindungsgemäßen Verfahren ist es besonders vorteilhaft, daß auch Wachse als Gleitmittel verwendet werden können, die wegen ihres hohen Schmelzpunktes und ihrer Kristallisationsneigung nicht zu in der Kälte stabilen Lösungen verarbeitet werden können. Solche Wachse, wie beispielsweise Bienen- oder Carnaubawachs, verbessern bei bestimmten reibenden Beanspruchungen die Gleitfähigkeit stärker als die verhältnismäßig niedrigschmelzenden Paraffine.

Die Tränkungsmenge des saugfähigen Materialstranges kann beliebig variiert werden. Beispielsweise kann das Garn oder der Zwim Gleitmittel in einer Menge in der Größenordnung von etwa 100 % ihres Eigengewichtes als Imprägnierung enthalten. Die Gleitmittelmenge in dem saugfähigen Materialstrang ist ein Mittel zur Regulierung der Auftragmenge des Gleitmittels auf dem Draht. Diese Menge kann einerseits durch den Gleitmitteigehalt des Materialstranges und andererseits durch die Anzahl der Umschlingungen des Drahtes, die Vorschub-oder Vorzuggeschwindigkeit des Materialstranges gegenüber der Drahtgeschwindigkeit sowie die Drahttemperatur gesteuert werden.

Vielfach genügt es, für den Gleitmittelauftrag da Gleitmittel von dem getränkten Materialstrang durch den durch die Schlingen gezogenen Draht abzureiben. Bevorzugt ist es jedoch, den Draht mit erhöhter Temperatur durch die Schlingen des Materialstranges zu ziehen und ein Gleitmittel zu verwenden, da bei der Drahttemperatur schmilzt. Auf diese Weise wird das Gleitmittel als gleichmäßiger zusammenhängender Überzug der Gleitmittelschmelze auf der Drahtoberfläche aufgebracht. Bevorzugt hat der Draht im Bereich der Schlingen eine Temperatur zwischen der Schmeiztemperatur des Gleitmittels und 200 °C.

Zweckmäßig ist die Vorschub- oder Vorzuggeschwindigkeit des Drahtes viel größer als die des mit dem Gleitmittel getränkten Materialstranges. Besonders bevorzugt ist da Vorschub-oder Vorzugsverhältnis von Materialstrang und Draht im Bereich von 1 : 100 bis 1 : 10 000.

Das Gleitmittel wird auf der Oberfläche des Drahtes zweckmäßig in einer Auftragdicke von 2 bis 1000, vorzugsweise von 20 bis 100 mg/m² aufgebracht. Besonders einfach ist ein solch dünner Auftrag bei Verwendung von Gleitmittel mit Schmelzpunkten im Bereich von 35 bis 140 °C und bei einem Ziehen des Drahtes mit erhöhter Temperatur durch die Materialstrangschlingen. Im Regelfall kommt der Draht aus seiner Vorbehandlung, wie Elektroisolationsbeschichtung, mit erhöhter Temperatur heraus, so daß es zweckmäßig ist, diese Temperatur auszunutzen und die Gleitmittelbeschichtung unmittelbar anzuschließen.

Häufig ist es zweckmäßig, einen mit dem Gleitmittel vorimprägnierten Materialstrang zu verwenden, da auf diese Weise die Vorrichtung am einfachsten und sichersten gestaltet werden kann. Es ist aber auch möglich, den Materialstrang im wesentlichen unmittelbar vor seiner Berührung mit dem Draht zu tränken, indem man den Materialstrang vor der Berührungsstelle mit dem Draht durch ein Bad des geschmolzenen oder flüssigen Gleitmittels und gegebenenfalls anschließend durch eine Abstreifvorrichtung führt. Bei einer solchen Ausgestaltung des erfindungsgemäßen Verfahrens kann ein endlos umlaufender Materialstrang verwendet werden, der in geschlossenem Kreislauf durch die Gleitmitteltränkeinrichtung und über den Draht geführt wird.

Man kann den mit dem Gleitmittel getränkten Materialstrang mitläufig oder gegenläufig bezüglich der Vorschubrichtung des Drahtes bewegen. Ersteres ist zumeist bevorzugt.

Das erfindungsgemäße Verfahren ermöglicht auf einfache Weise ein emissionsfreies Gleitfähigmachen von Drähten mit Hilfe einfach konstruierter Vorrichtungen zuverlässiger Beschichtungsdicke. Ein besonderer Vorteil des erfindungsgemäßen Verfahrens besteht darin, daß durch die Kontrolle des Fadenzugs automatisch und kontinuierlich festgestellt werden kann, ob dem gleitfähig zu machenden Draht auch wirklich Gleitmittel zugeführt wird. Das Verfahren läßt sich daher besonders vorteilhaft in die vollautomatische und nicht überwachte Produktion von Elektrowickeldrähten einfügen. Weiterhin läßt sich durch Feststellen eines erhöhten Fadenzuges anzeigen, ob der Draht im vorhergehenden Lakierprozeß eine störende Rauhigkeit erhalten hat. Ein entsprechendes Signal kann dabei zu Korrekturen im Lackierprozeß herangezogen werden.

Die erfindungs gemäße Vorrichtung zum Gleitfähigmachen eines Drahtes durch Beschichten des Drahtes mit einem festen oder flüssigen Gleitmittel besitzt eine Vorschub-oder Vorzugeinrichtung für den Draht und eine Vorschub- oder Vorzugeinrichtung für wenigstens einen um den Draht geschlungenen mit dem Gleitmittel getränkten, saugfähigen Materialstrang.

Bevorzugt weist die Vorschub- oder Vorzugeinrichtung für den Materialstrang eine die Zufuhr des Materialstranges geregelt dosierende und eine den Materialstrang geregelt aufnehmende und gegen Rücklauf sichernde Vorrichtung auf.

Die den Materialstrang nach Verarmung an Gleitmittel aufnehmende Vorrichtung ist am einfachsten eine Aufwickelspule, die zweckmäßig angetrieben ist und den Materialstrang durch die Vorrichtung zieht. Es ist aber auch denkbar, daß der Materialstrang durch eine gesonderte Einrichtung durch die Vorrichtung gezogen wird und anschließend auf einer Aufwickelspule aufgewickelt wird. Statt einer solchen Aufwickelspule kann auch eine Absaugeinrichtung verwendet werden, die den an Gleitmittel verarmten Materialstrang am Ende der Vorrichtung absaugt und anhäuft.

Bei Verwendung einer Aufwickelspule als den Materialstrang geregelt aufnehmende Vorrichtung ist es zweckmäßig, wenn deren Kern konisch oder nah einem Ende sich verjüngend ausgebildet ist. Bei einer solchen Aufwickelspule rutscht der aufgewickelte Materialstrang zum verjüngten Ende hin nach, so daß ein über die ganze Spule verteilter Wickel ohne spezielle Traversiereinrichtung entsteht.

Die die Zufuhr des Materialstranges geregelt dosierende Vorrichtung kann unterschiedlich ausgebildet sein und in einer die Abwickeleinrichtung für den Materialstrang bremsenden Einrichtung bestehen. Zweckmäßig ist diese Vorrichtung aber eine gesonderte Antriebsrolle mit einer Andruckrolle, die in Zusammenwirken den Materialstrang mit gleichmäßiger Geschwindigkeit der Vorrichtung zuführen. Wesentlich ist, daß der Materialstrang zwischen der Zufuhrvorrichtung und der Aufnahmevorrichtung im wesentlichen straff verläuft und mit im wesentlichen gleicher Geschwindigkeit der Vorrichtung zugeführt und aus dieser abgeführt wird.

Eine günstige Einrichtung hierfür besteht darin, daß die die Zufuhr des Materialstranges geregelt dosierende Vorrichtung und die den Material geregelt aufnehmende Vorrichtung mit Hilfe eines Synchronmotors angetriebene Spulen sind, d.h. mit Hilfe desselben Motors angetrieben werden. Die Synchronisierung der beiden Spulen kann zweckmäßig mit Hilfe eines die Drehachsen oder Wellen der beiden Spulen verbindenden Antriebriemens erfolgen, der beispielsweise über jeweils ein auf der Welle derbetreffenden Spule sitzendes Riemenrad läuft

Um die auf dem Draht aufgebrachten Gleitmittelmengen zu verändern, kann man beispielsweise die Antriebsrolle austauschbar machen. Bei einer Antriebsrolle mit größerem Durchmesser wird pro Umdrehung eine größere Menge des Materialstranges zugeführt, so daß eine größere Menge Gleitmittel auf dem Draht pro Längeneinheit desselben abgelagert wird.

Für eine Feinregulierung und zur Vermeidung von Materialstrangbrüchen ist es zweckmäßig, da Verhältnis von Dosierungsmenge zu Aufnahmemenge des Materialstranges mit Hilfe einer Tänzereinrichtung zu steuern. Bei Verwendung eines Synchronmotors und eines die Aufnahmespule antreibenden Antriebsriemens ist es zweckmäßig, die Tänzereinrichtung so anzuordnen, daß dieser Antriebsriemen von ihr gestrafft oder gelockert wird. Wenn sich beispielsweise die Zugspannung des Materialstranges erhöht, so daß die Gefahr eines Bruches des Materialstranges besteht, lockert die Tänzereinrichtung den Antriebsriemen unter Erhöhung des Schlupfes, so daß die erhöhte Zugspannung des Materialstranges kompensiert wird. Wenn die Zugspannung anschließend vermindert wird, strafft die Tänzereinrichtung den Antriebsriemen, vermindert damit seinen Schlupf und erhöhte die Zugspannung des Materialstranges.

Nach einer bevorzugten Ausführungsform der erfindungsgemäßen Vorrichtung weist diese für den Materialstrang eine gebremste oder geregelte Abwickeleinrichtung, zwei Umlenkrollen und eine angetriebene Aufwickelvorrichtung auf, wobei die Umlenkrollen in Bezug auf den gleitfähig zu machenden Draht derart angeordnet sind, daß der Materialstrang zwischen den beiden Umlenkrollen den Draht in Form wenigstens einer Schlinge umgibt.

Vorzugsweise ist außerdem eine Hilfsrolle so an der Vorrichtung angeordnet, daß sie den Materialstrang, welcher den Draht zweimal mindestens einfach gegenläufig umschlingt, umlenkt. Weiterhin ist es bevorzugt, daß die Vorschub- oder Vorzugvorrichtung für den Draht diesem im Bereich zwischen den Umlenkrollen eine Linearbewegung erteilt.

Weiterhin ist es zweckmäßig, daß eine Vorrichtung zum Regulieren der Vorzuggeschwindigkeit für den Draht und/oder den Materialstrang vorgesehen ist. Die Aufwickelspule wird zweckmäßig mit einem konstanten Wickelzug angetrieben. Die Abwickelspule oder eine ihr nachgeschaltete Einrichtung weist zweckmäßig einen bestimmten Wickelwiderstand und oder eine bestimmte Abwickelgeschwindigkeit auf.

Zur Vermeidung von Materialstrangrissen wurde oben als bevorzugt eine Tänzereinrichtung beschrieben. Stattdessen kann auch ein zweiter Motor vorgesehen sein, der unerwünscht hohe, gegebenenfalls zu Materialstrangbrüchen führende Zugspannungen kompensiert.

Da während des Betriebes der erfindungsgemäßen Vorrichtung Störungen auftreten können, die bei fehlender Beachtung dazu führen, daß der behandelte Draht stellenweise nicht oder nur ungenügend mit Gleitmittel versehen wird, ist es zweckmäßig, die Vorrichtung mit einer speziellen Kontrolleinrichtung zu versehen. Diese besteht bevorzugt aus einer in zwei Endstellungen bewegbaren Umlenkeinrichtung für den Materialstrang, die von dem Materialstrang in eine erste Endstellung ziehbar und durch eine Vorspannung in eine zweite Endstellung bringbar ist, wobei eine Signalgebereinrichtung in der zweiten Endstellung des Materialstranges ein Signal auslöst. Eine solche Einrichtung löst ein Signal aus, wenn der Materialsstrang reißt, wenn von dem Bedienungspersonal vergessen wurde, eine neue Materialstrangrolle aufzusetzen, wenn die Materialstrangspannung zu gering ist, wenn der Antriebsmotor defekt ist oder die Vorratsspule für den Materialstrang am Ende ist. Zweckmäßig sitzt diese Umlenkeinrichtung zwischen den Umlenkrollen für den Materialsstrang und günstigerweise nahe dem Draht. Diese Umlenkeinrichtung kann eine Rolle oder ein Dorn sein, über die oder den der Faden gezogen wird. Zweckmäßig ist diese Umlenkeinrichtung auf einem um eine Achse schwenkbaren, durch eine Federvorgespannten Hebelarm angeordnet. Die Umlenkeinrichtung kann so ausgebildet sein, daß sie in der ersten Endstellung einen elektrischen Kontakt schließt, bei dessen Öffnung ein Signal ausgelöst wird.

Bei einer solchen Vorrichtung zieht unter Normalbedingungen der Materialstrang die Umlenkeinrichtung entgegen der Federspannung zu dem elektrischen Kontakt. Wenn nun die Fadenspannung vermindert oder aufgehoben wird, wird die Umlenkeinrichtung unter der Federspannung von dem elektrischen Kontakt abgehoben und geht in die zweite Endstellung, wobei ein Signal ausgelöst wird, wie beispielsweise ein optisches und/oder akustisches Signal.

In der Praxis ist es üblich, eine größere Anzahl von Drähten mit einem Drahtlack zu beschichten, wobei diese Drähte in relativ geringem Abstand voneinander die Lackieranlage verlassen. Wenn sich die Gleitmittelauftragsvorrichtung unmittelbar anschließen soll, muß für jeden die Lackieranlage verlasenden Draht eine solche Aufbringvorrichtung vorgesehen sein. Dies bereitet aus Platzgründen gewissen Schwierigkeiten, da die Aufbringvorrichtung gewöhnlich breiter als der Abstand der die Lackieranlage verlasenden Drähte ist. Zur Lösung dieses Problems ist es zweckmäßig, wenn an der erfindungsgemäßen Vorrichtung die Umlenkrollen für den Materialstrang an einem an der Vorrichtung angelenkten Schwert befestigt sind, welches in horizontaler und/oder vertikaler Richtung verschwenkbar oder verschiebbar ist. Durch eine solche Verschwenkung läßt sich der Abstand der durch die Gleitmittelbeschichtungsanlage hindurchlaufenden parallelen Drähte vermindern.

In der Zeichnung erläutern
- Fig. 1: eine erste und
- Fig. 2: eine zweite Ausführungsform des Verfahrens nach der Erfindung in schematischer Weise.
- Fig. 3: zeigt eine Seitenansicht einer Ausführungsform der Vorrichtung nach der Erfindung,
- Fig. 4: zeigt einen senkrechten Schnitt durch den oberen Antriebsbereich der in Fig. 3 dargestellten Vorrichtung.
- Fig. 5: zeigt eine Draufsicht auf den in Fig. 4 dargestellten Bereich der Vorrichtung.
- Fig. 6: zeigt in vergrößerter Darstellung den Mittelabschnitt des Schwertes der in Fig. 3 dargestellten Vorrichtung.

In Fig. 1 wird der Draht in Pfeilrichtung von einer nicht dargestellten Vorzugeinrichtung linear von rechts nach links über die Rollen 10 und 11 durch vier Schlingen 5 des mit Gleitmittel getränkten Materialstranges (Garn oder Zwim) 2 gezogen. Der Materialstrang 2 wird von einer gebremsten Abwickelvorrichtung, die einen bestimmten Wickelwiderstand ergibt, abgewickelt und über eine Spannungsmeßeinrichtung 4 und eine Umlenkrolle 6 in Windungen um den Draht 1 zu der Umlenkrolle 7 und von dort zur angetriebenen Aufwickeleinrichtung 8 geführt.

Die Ausführungsform von Fig. 2 unterscheidet sich von der gemäß Fig. 1 durch eine zusätzliche Hilfsrolle 9 zwischen den Umlenkrollen 6 und 7. Die Hilfsrolle 9 ermöglicht eine gegenläufige Umschlingung des Drahtes mit dem Materialstrang 2.

Die in den Fig. 3 bis 6 gezeigte Vorrichtung hat den nachfolgend beschriebenen Aufbau, wobei in diesen Figuren die gleichen Funktionsteile wie in den Fig. 1 und 2 die gleichen Bezugszeichen haben.

Auf der Konsole 12 ist ein Gehäuse 14 mit nach unten ragendem Träger 13 und einem daran befestigten verschwenkbaren Schwert 27 angeordnet. Auf der Konsole 12 ist die Vorratsspule oder Abwickelspule 3 für einen mit Gleitmittel Imprägnierten Faden 2 drehbar angeordnet. Der Faden 2 läuft um eine Fadenumlenkwelle 15 über Umlenkrollen 39 und 16 dreimal um die Führungsrolle 17 und die Antriebsrolle 18, wobei die Andruckrolle 19 gegen zwei Fadenumschlingungen der Antriebsrolle 18 drückt. Von der Antriebsrolle 18 läuft der Faden weiter über die Umlenkrollen 22, 6, 7, 28, 26, 23 und 25 zu der Aufnahme- oder Aufwickelspule 8 mit dem sich konisch nach links verjüngenden Kern 31. Im Bereich zwischen den Umlenkrollen 6 und 7 umschlingt der Faden 2 den in gleicher Richtung Ober die Drahtstützrollen 11 und 10 geführten Draht 1 und läuft etwa in der Mitte zwischen den Umlenkrollen 6 und 7 über den Umlenkdom 29, dessen Funktion weiter unten beschrieben ist.

Das Schwert 27 ist in horizontaler und vertikaler Richtung schwenkbar, beispielsweise um 180° horizontal und um 15° vertikal. Die Vertikalschwenkungen sind mit einer Fixierschraube 30 in einem Langloch feststellbar.

Wie in Fig. 4 ersichtlich ist, enthält da Gehäuse 14 einen Synchronmotor, der über eine Welle 47 die austauschbare Antriebsrolle 18 antreibt, welche die Fadenzufuhr dosiert. Auf der Welle 47 ist ein Riemenrad 33 befestigt, über weiches der Riemen 48 über die Umlenkrolle 36 zu dem Riemenrad 34 auf der Welle 46 der Aufnahmespule 8 läuft. Über diesen Riemen 48 wird der Aufnahmespule von dem Synchronmotor 32 die gleiche Fadenabzugsgeschwindigkeit wie die Fadendosiergeschwindigkeit der Antriebsrolle 18 erteilt. Mit Hilfe der Schraube 21 kann die Riemenspannung geregelt werden.

Zur Kompensation von unerwünscht hohen Fadenspannungen dient die Tänzereinrichtung 24, die mit Hilfe der Feder 35 in ihre Normalstellung vorgespannt ist. Mit Hilfe der Einstellschraube 20 kann die Federspannung reguliert werden.

Bei zu hoher Fadenspannung wird das Ende der Tänzereinrichtung mit der Umlenkrolle 25 nach unten gezogen, wobei über den Hebelarm der Tänzereinrichtung 24 die Umlenkrolle 36 für den Antriebsriemen 48 entgegen der Vorspannung durch die Feder 35 ebenfalls nach unten gezogen wird, wodurch der Schlupf des Antriebsriemens 48 erhöht und die überhöhte Fadenspannung kompensiert wird.

Wie insbesondere in Fig. 6 erkennbar ist, ist der Umlenkdorn 29 Im Bereich des Schwertes 27 auf dem Dornhebel 40 befestigt, weicher um die Drehachse 41 verschwenkbar ist. Der Dornhebel 40 ist mit Hilfe der Feder 42 nach oben vorgespannt. Diese Vorspannung kann mit Hilfe der Regelschraube 45 eingestellt werden.

Durch Verschwenken des Dornhebels 40 kann der Umlenkdom 29 in dem Langloch 46 aus der in Fig. 6 dargstellten unteren Endstellung in eine obere Endstellung bewegt werden. In der in Fig. 6 gezeigten unteren Endstellung liegt der Dornhebel 40 an dem Betätigungshebel 43 eines Mikroschalters 44 an und schließt dabei einen elektrischen Stromkreis. Diese untere Endstellung nimmt der Umlenkdorn 29 ein, wenn er in normaler Betriebslage von dem Faden 2 in Richtung des Pfeiles 50 gezogen wird, wenn der Faden, wie in Fig. 3 gezeigt ist, über den Umlenkdorn läuft Wenn der Faden reißt oder die Fadenspannung zu gering wird, wird der Umienkdorn 29 in Richtung des Pfeiles 51 unter der Kraft der Feder 42 in dem Langloch 46 nach oben gedrückt, wobei der elektrische Kontakt unterbrochen wird, was zur Auslösung eines Signals, beispielsweise mit Hilfe der Signalleuchten 37 oder 38 in Fig. 5 sichtbar gemacht wird.

### Beispiel 1

Ein Elektrowickeldraht mit 0,3 mmm Durchmesser und 40 µm Esterimid Lackzunahme tritt nach der Lackauftrags- und Trockenvorrichtung mit einer Oberflächentemperatur von 200 °C aus der Lackiereinrichtung aus. Vor der Abzugseinrichtung, die 4 m von dem Ofenausgang entfernt steht, hat der Draht noch einen Oberflächentemperatur von 60 °C. Der Draht wird mit 100 m/min abgezogen. Mittels einer nach der Zeichnung beschriebenen Fadenvorzugvorrichtung wird ein gleitmittelgetränkter Faden mit einer Abzuggeschwindigkeit von 0,1 m/min mit vierfacher Umschlingung entgegen der Abzugsrichtung des Wickeldrantes abgezogen. Die Fadenspannung wird auf 10 g eingestellt. Der Faden ist ein Baumwollzwirn mit 40 g/km (40 tex) Stärke und einem Gleitmittelgehalt von 35 bis 45 g/km. Das Gleitmittel besteht aus 98 % Paraffin, 50 bis 54 °C und 2 % Netzmiottel (FC 170). Der Zwirn wurde durch Eintauchen und Abetreifen mittels Gummidüse getränkt, gekühlt und aufgewickelt.

Die Fadenvorzugvorrichtung wird 0,5 m vor der Drahtabzugeinrichtung installiert Der Draht weist anschließend eine Gleitfähigkeit auf, die der mittels Paraffinlösung behandelten Drahtes entspricht

### Beispiel 2

Ein Elektrowickeldraht mit 0,58 mm Durchmesser und 40 µm Esterimid Lackzunahme tritt nach der Lackauftrags- und Trockenvorrichtung mit einer Oberflächentemperatur von 200 °C aus der Lackiereinrichtung aus. Vor der Abzugseinrichtung, die 4 m von dem Ofenausgang entfernt steht, hat der Draht noch einen Oberflächentemperatur von 60 °C. Der Draht wird mit 50 m/min abgezogen. Mittels einer nach der Zeichnung beschriebenen Fadenvorzugvorrichtung wird ein gleitmittelgetränkter Faden mit einer Abzuggeschwindigkeit von 0,063 m/min mit vierfacher Umschlingung in Abzugsrichtung des Wickeldrahtes abgezogen mitlaufend. Die Fadenspannung wird auf 50 g eingestellt. Der Faden ist ein Baumwollzwirn mit 45 g/km (45 tex) Stärke und einem Gleitmittelgehalt von 75 g/km. Als Gleitmittel wird Bienenwachs eingesetzt. Der Zwirn wurde durch Eintauchen und Abstreifen mittels Gummidüse getränkt, gekühlt und aufgewickelt.

Die Fadenvorzugvorrichtung wird 2 m hinter dem Ausgang des Trockenofens installiert. Der Draht weist anschließend eine Gleitfähigkeit auf, die der mittels Paraffinlösung behandelten Drahtes entspricht.

## Patentansprüche

1. Verfahren zum Gleitfähigmachen eines Drahtes durch Beschichten des Drahtes mit einem festen oder flüssigen Gleitmittel, **dadurch gekennzeichnet** daß man den Draht durch wenigstens eine an dem Draht anliegende Schlinge wenigstens eines mit dem Gleitmittel geträckten sauglfähigen Materialstranges führt und dabei den Materialstrang mit im wesentlichen konstanter Geschwindigkeit, die geringer als die Vorschubgeschwindigkelt des Drahtes ist, vorrückt.

2. Verfahren nach Anspruch 1, **dadurch gekennzeichnet** daß man als saugfähigen Materialstrang ein Garn oder einen Zwirn, vorzugsweise aus Baumwolle, verwendet.

3. Verfahren nach Anspruch 1 oder 2, **dadurch gekennzeichnet** daß man als Gleitmittel ein Paraffin, Wachs, Öl und/oder Fett verwendet.

4. Verfahren nach einem oder mehreren der Ansprüche 1 bis 3, **dadurch gekennzeichnet**, daß man den Draht mit erhöhter Temperatur durch den Materialstrang zieht und ein festes Gleitmittel verwendet, das bei der Drahttemperatur schmilzt.

5. Verfahren nach einem oder mehreren der Ansprüche 1 bis 4, **dadurch gekennzeichnet**, daß man das Vorschub- oder Vorzugverhältnis von Materialstrang zu Draht auf 1 : 100 bis 1 : 10 000 einstellt.

6. Verfahren nach einem oder mehreren der Ansprüche 1 bis 5, **dadurch gekennzeichnet**, daß man ein festes Gleitmittel mit einem Schmelzpunkt im Bereich von 35 bis 140 °C verwendet.

7. Verfahren nach einem oder mehreren der Ansprüche 1 bis 6, **dadurch gekennzeichnet**, daß man ein Gleitmittel verwendet, dem ein Tensid, vorzugsweise ein fluorhaltiges Netzmittel, zugemischt ist.

8. Verfahren nach einem oder mehreren der Ansprüche 1 bis 7, **dadurch gekennzeichnet**, daß man die Auftragmenge des Gleitmittels durch die Vorschub- oder Vorzuggeschwindigkeit von Materialstrang und/oder Draht und den Gleitmittelgehalt des Materialstranges steuert.

9. Verfahren nach einem oder mehreren der Ansprüche 1 bis 8, **dadurch gekennzeichnet**, daß man da Gleimittel auf dem Draht in einer Menge von 2 bis 1000, vorzugsweise 20 bis 100 mg/m² Drahtoberfläche aufbringt.

10. Verfahren nach einem oder mehreren der Ansprüche 1 bis 9, **dadurch gekennzeichnet**, daß man einen mit dem Gleitmittel separat vorimprägnierten Materialstrang verwendet.

11. Verfahren nach einem oder mehreren der Ansprüche 1 bis 9, **dadurch gekennzeichnet**, daß man den Materialstrang im wesentlichen unmittelbar vor seiner Berührung mit dem Draht mit dem Gleitmittel tränkt.

12. Verfahren nach Anspruch 11, **dadurch gekennzeichnet**, daß man den Materialstrang durch Hindurchleiten durch ein Bad des flüssigen oder geschmolzenen Gleitmittels mit diesem tränkt.

13. Verfahren nach Anspruch 12, **dadurch gekennzeichnet**, daß man einen endlos umlaufenden Materialstrang verwendet und in geschlossenem Kreislauf durch eine Gleitmittel-Tränkeinrichtung und über den Draht führt.

14. Verfahren nach einem oder mehreren der Ansprüche 1 bis 13, **dadurch gekennzeichnet**, daß man den Materialstrang einfach oder mehrfach gleich- oder gegenläufig um den Draht schlingt.

15. Verfahren nach einem der Ansprüche 1 bis 14, **dadurch gekennzeichnet**, daß man die Drahttemperatur an der anliegenden Schlinge auf einen Wert zwischen der Schmelztemperatur des Gleitmittels und 200 °C einstellt.

16. Vorrichtung zum Gleitfähigmachen eines Drahtes (1) durch Beschichten des Drahtes (1) mit einem festen oder flüssigen Gleitmittel, mit einer Vorschub-oder Vorzugeinrichtung (10, 11) für den Draht (1), **gekennzeichnet dadurch** eine Vorschub- oder Vorzugeinrichtung (3, 6, 7, 8) für wenigstens einen um den Draht (1) geschlungenen mit dem Gleitmittel getränkten, saugfähigen Materialstrang (2).

17. Vorrichtung nach Anspruch 16, **dadurch gekennzeichnet**, daß die Vorschub-oder Vorzugeinrichtung für den Materialstrang (2) eine die Zufuhr des Materialstranges geregelt dosierende und eine den Materialstrang geregelt aufnehmende und gegen Rücklauf sichernde Vorrichtung aufweist.

18. Vorrichtung nach Anspruch 17, **dadurch gekennzeichnet**, daß die den Materialstrang (2) geregelt aufnehmende Vorrichtung eine Aufnahmespule (8) ist.

19. Vorrichtung nach Anspruch 17, **dadurch gekennzeichnet**, daß die den Materialstrang (2) geregelt aufnehmende Vorrichtung eine Absaugeinrichtung aufweist.

20. Vorrichtung nach Anspruch 17 oder 18, **dadurch gekennzeichnet**, daß die die Zufuhr des Materialstranges (2) geregelt dosierende Vorrichtung und die den Materialstrang geregelt aufnehmende Vorrichtung mit Hilfe eines Synchronmotors (32) angetriebene Spulen (18, 8) sind.

21. Vorrichtung nach Anspruch 20, **dadurch gekennzeichnet**, daß die Synchronisierung der beiden Spulen (8, 18) mit Hilfe eines die Drehachsen (46, 47) der beiden Spulen verbindenden Antriebsriemens (48) erfolgt,

22. Vorrichtung nach einem der Ansprüche 17 bis 21, **gekennzeichnet durch** eine Tänzereinrichtung (24), die da Verhältnis der Drezahl der Dosiervorrichtung (3) zur Drehzahl der Aufnahmevorrichtung (8) des Materialstranges (2) steuert.

23. Vorrichtung nach Anspruch 21 und 22, **dadurch gekennzeichnet**, daß die Tänzereinrichtung (24) den Antriebsriemen (48) strafft oder lockert.

24. Vorrichtung nach einem Ansprüch 16 bis 23, **dadurch gekennzeichnet**, daß sie für den Materialstrang eine gebremste oder geregelte Abwickeleinrichtung (3), zwei Umlenkrollen (6, 7) und eine angetriebene Aufwickelvorrichtung (8) aufweist, wobei die Umlenkrollen in Bezug auf den gleitfähig zu machenden Draht (1) derart angeordnet sind, daß der Materialstrang zwischen den beiden Umlenkrollen den Draht in Form wenigstens einer Schlinge (5) umgibt.

25. Vorrichtung nach Anspruch 24, **gekennzeichnet durch** eine Hilfsrolle (9), die so angeordnet ist, daß sie den Materialstrang (2), weicher den Draht (1) zweimal mindestens einfach gegenläufig umschlingt, umlenkt.

26. Vorrichtung nach einem oder mehreren der Ansprüche 16 bis 25, **dadurch gekennzeichnet,** daß die Vorschub- oder Vorzugvorrichtung für den Draht (1) diesem im Bereich zwischen den Umlenkrollen (6, 7) eine Linearbewegung erteilt.

27. Vorrichtung nach einem der Ansprüche 16 bis 26, **gekennzeichnet durch** eine in zwei Endstellungen bewegbare Umlenkeinrichtung (29) für den Materialstrang (2), die von dem Materialstrang in eine erste Endstellung ziehbar und durch eine Vorspannung in eine zweite Endstellung bringbar ist, sowie eine Signaigebereinrichtung (44), die in der zweiten Endstellung des Materialstranges ein Signal auslöst.

28. Vorrichtung nach Anspruch 27, **dadurch gekennzeichnet**, daß die Umlenkeinrichtung (29) auf einem um eine Achse (41) schwenkbaren, durch eine Feder (42) vorgespannten Hebelarm (40) angeordnet ist

29. Vorrichtung nach einem der Ansprüche 27 und 28, **dadurch gekennzeichnet**, daß die Umlenkeinrichtung (29) in der ersten Endstellung einen elektrischen Kontakt schließt, bei dessen Öffnung ein Signal ausgelöst wird.

30. Vorrichtung nach einem der Ansprüche 24 bis 29, **dadurch gekennzeichnet**, daß die Umlenkrollen (6, 7) an einem an der Vorrichtung angelenkten Schwert (27) befestigt sind, das in horizontaler und/oder vertikaler Richtung verschwenkbar und/oder verschiebbar ist.

31. Vorrichtung nach einem der Ansprüche 24 bis 30, **dadurch gekennzeichnet**, daß die angetriebene Aufwickelvorrichtung (8) eine Aufwickelspule mit sich nach einem Ende hin verjüngendem Kern (31) ist.

## Claims

1. A method for making a wire slidable by coating the wire with a solid or liquid lubricant, characterised in that the wire is guided through at least one loop, resting on the wire, of at least one absorbent skein of material saturated with the lubricant, and the skein of material is therein advanced at a substantially constant speed which is slower than the feed speed of the wire.

2. A method according to Claim 1, characterised in that the absorbent skein of material used is a thread or 2-ply yarn, preferably of cotton.

3. A method according to Claim 1 or Claim 2, characterised in that the lubricant used is a paraffin, wax, oil and/or fat.

4. A method according to one or more of Claims 1 to 3, characterised in that the wire is drawn through the skein of material at increased temperature, and a solid lubricant is used which melts at the temperature of the wire.

5. A method according to one or more of Claims 1 to 4, characterised in that the feed- or drawing ratio of the skein of material to the wire is set at 1 : 100 to 1 : 10 000.

6. A method according to one or more of Claims 1 to 5, characterised in that a solid lubricant is used with a melting point in the range of 35 to 140°C.

7. A method according to one or more of Claims 1 to 6, characterised in that a lubricant is used with which a tenside, preferably a fluorine containing wetting agent, is mixed.

8. A method according to one or more of Claims 1 to 7, characterised in that the amount of lubricant applied is controlled by the feed- or initial drawing speed of the skein of material and/or wire and the lubricant content of the skein of material.

9. A method according to one or more of Claims 1 to 8, characterised in that the amount of lubricant applied to the wire is from 2 to 1000, preferably 20 to 100 mg/m² surface area of the wire.

10. A method according to one or more of Claims 1 to 9, characterised in that a skein of material is used which has been impregnated separately beforehand with the lubricant.

11. A method according to one or more of Claims 1 to 9, characterised in that the skein of material is saturated with the lubricant substantially directly before it makes contact with the wire.

12. A method according to Claim 11, characterised in that the skein of material is saturated with the liquid or molten lubricant by passing it through a bath of this lubricant.

13. A method according to Claim 12, characterised in that a continuously rotating skein of material is used and is guided in closed circulation through a lubricant steeping device and over the wire.

14. A method according to one or more of Claims 1 to 13, characterised in that the skein of material is wound one or more times in the same direction or in opposite directions around the wire.

15. A method according to one of Claims 1 to 14, characterised in that the temperature of the wire at the loop resting on it is set at a value between the melting temperature of the lubricant and 200°C.

16. An apparatus for making a wire (1) slidable by coating the wire (1) with a solid or liquid lubricant, having a feed- or drawing device (10, 11) for the wire (1), a feed- or drawing device (3, 6, 7, 8) for at least one absorbent skein of material (2) which is saturated with the lubricant and wound around the wire (1).

17. An apparatus according to Claim 16, characterised in that the feed-or drawing device for the skein of material (2) has a device which meters the supply of the skein of material in controlled manner and a device which takes up the skein of material in controlled manner and which provides a safeguard against backward movement.

18. An apparatus according to Claim 17, characterised in that the device which takes up the skein of material (2) in controlled manner is a take-up spool (8).

19. An apparatus according to Claim 17, characterised in that the device which takes up the skein of material (2) in controlled manner is a suction device.

20. An apparatus according to Claim 17 or Claim 18, characterised in that the device which meters the supply of the skein of material (2) in controlled manner and the device which takes up the skein of material in controlled manner are spools (18, 8) which are driven by means of a synchronous motor (32).

21. An apparatus according to Claim 20, characterised in that the two spools (8, 18) are synchronized by means of a drive belt (48) which connects the axes of rotation (46, 47) of the two spools.

22. An apparatus according to one of Claims 17 to 21, characterised by a compensating device (24) which controls the ratio of the revolutionary speed of the metering device (3) to the revolutionary speed of the take-up device (8) of the skein of material (2).

23. An apparatus according to Claim 21 and Claim 22, characterised in that the compensating device (24) tightens or loosens the drive belt (48).

24. An apparatus according to one of Claims 16 to 23, characterised in that for the skein of material it has a braked or controlled unwinding device (3), two direction-changing rollers (6, 7) and a driven wind-up device (8), wherein the direction-changing rollers are arranged in relation to the wire (1) which is to be made slidable in such a way that the skein of material encloses the wire in the form of at least one loop (5) between the two direction-changing rollers.

25. An apparatus according to Claim 24, characterised by an auxiliary roller (9) which is arranged in such a way that it changes the direction of the skein of material (2), wound around the wire (1) twice, at least once in opposite directions.

26. An apparatus according to one or more of Claims 16 to 25, characterised in that the feed- or drawing device for the wire (1) imparts a linear movement upon it in the region between the direction-changing rollers (6, 7).

27. An apparatus according to one of Claims 16 to 26, characterised by a direction-changing device (29), movable into two end positions, for the skein of material (2), which direction-changing device is able to be drawn by the skein of material into a first end position and is able to be brought by prestressing into a second end position, and also a signal transmitter device (44) which triggers a signal when the skein of material is in the second end position.

28. An apparatus according to Claim 27, characterised in that the direction-changing device (29) is arranged on a lever arm (40) prestressed by a spring (42) and pivotable about an axis (41).

29. An apparatus according to one of Claims 27 and 28, characterised in that the direction-changing device (29) closes an electrical contact in the first end position, which, when it opens, triggers a signal.

30. An apparatus according to one of Claims 24 to 29, characterised in that the direction-changing rollers (6, 7) are fixed to a strut (27) which is hinged to the apparatus and which is pivotable and/or displaceable horizontally and/or vertically.

31. An apparatus according to one of Claims 24 to 30, characterised in that the driven wind-up device (8) is a wind-up spool with a core (31) which tapers towards one end.

## Revendications

1. Procédé de lubrification d'un fil par enduction du fil par un lubrifiant solide ou liquide, caractérisé en ce que l'on achemine le fil à travers au moins une boucle appliquée sur le fil d'au moins un cordon de matière absorbante imbibée de lubrifiant et on fait alors avancer le cordon de matière à une vitesse sensiblement constante, qui est inférieure à la vitesse d'avancement du fil.

2. Procédé selon la revendication 1, caractérisé en ce qu'on utilise comme cordon de matière absorbante un fil ou un fil retors, de préférence de coton.

3. Procédé selon la revendication 1 ou 2, caractérisé en ce qu'on utilise comme lubrifiant une paraffine, une cire, de l'huile et/ou de la graisse.

4. Procédé selon une ou plusieurs des revendications 1 à 3, caractérisé en ce qu'on tire le fil à une température élevée à travers le cordon de matière et on utilise un lubrifiant solide qui fond à la température du fil.

5. Procédé selon une ou plusieurs des revendications 1 à 4, caractérisé en ce qu'on règle le rapport d'avancement ou de pré-étirage du cordon de matière au fil à 1:100 à 1:10.000.

6. Procédé selon une ou plusieurs des revendications 1 à 5, caractérisé en ce qu'on utilise un lubrifiant solide ayant un point de fusion dans la plage de 35 à 140°C.

7. Procédé selon une ou plusieurs des revendications 1 à 6, caractérisé en ce qu'on utilise un lubrifiant auquel on mélange un agent tensio-actif, de préférence un agent mouillant fluoré.

8. Procédé selon une ou plusieurs des revendications 1 à 7, caractérisé en ce qu'on commande la quantité appliquée de lubrifiant par la vitesse d'avancement ou de pré-étirage du cordon de matière et/ou du fil et par la teneur en lubrifiant du cordon de matière.

9. Procédé selon une ou plusieurs des revendications 1 à 8, caractérisé en ce qu'on applique le lubrifiant sur le fil en quantité de 2 à 1000, de préférence 20 à 100 mg/m² de surface du fil.

10. Procédé selon une ou plusieurs des revendications 1 à 9, caractérisé en ce qu'on utilise un cordon de matière pré-imprégnée séparément du lubrifiant.

11. Procédé selon une ou plusieurs des revendications 1 à 9, caractérisé en ce qu'on imprègne le cordon de matière du lubrifiant en substance directement avant son contact avec le fil.

12. Procédé selon la revendication 11, caractérisé en ce qu'on imprègne le cordon de matière du lubrifiant par passage à travers un bain du lubrifiant liquide ou fondu.

13. Procédé selon la revendication 12, caractérisé en ce qu'on utilise un cordon de matière tournant sans fin et on l'achemine en circuit fermé à travers un dispositif d'imprégnation de lubrifiant et sur le fil.

14. Procédé selon une ou plusieurs des revendications 1 à 33, caractérisé en ce que l'on fait une boucle de cordon de matière autour du fil à une ou plusieurs reprises, dans le même sens ou en sens contraire.

15. Procédé selon une ou plusieurs des revendications 1 à 14, caractérisé en ce qu'on règle la température du fil sur la boucle appliquée à une valeur comprise entre la température de fusion du lubrifiant'et 200°C.

16. Dispositif de lubrification d'un fil (1) par enduction du fil (1) par un lubrifiant solide ou liquide, a l'aide d'un dispositif d'avancement ou de préétirage (10, 11) pour le fil (1), caractérisé par un dispositif d'avancement ou de pré-étirage (3, 6, 7, 8) pour au moins un cordon de matière absorbante (2) imprégnée de lubrifiant et enroulée en boucle(s) autour du fil (1).

17. Dispositif selon la revendication 16, caractérisé en ce que le dispositif d'avancement ou de pré-étirage pour le cordon de matière (2) comporte un dispositif dosant de manière réglée l'acheminement du cordon de matière et un dispositif recevant de manière réglée le cordon de matière et s'opposant a tout recul.

18. Dispositif selon la revendication 17, caractérisé en ce que le dispositif recevant de manière réglée le cordon de matière (2) est une bobine d'enroulement (8).

19. Dispositif selon la revendication 17, caractérisé en ce que le dispositif recevant de manière réglée le cordon de matière (2) comporte un dispositif d'aspiration.

20. Dispositif selon la revendication 17 ou 18, caractérisé en ce que le dispositif dosant de manière réglée l'acheminement du cordon de matière (2) et le dispositif recevant de manière réglée le cordon de matière sont des bobines (18, 8) entraînées par un moteur synchrone (32).

21. Dispositif selon la revendication 20, caractérisé en ce que la synchronisation des deux bobines (8, 18) se fait à l'aide d'une courroie d'entraînement (48) reliant les arbres de rotation (46, 47) des deux bobines.

22. Dispositif selon l'une quelconque des revendications 17 à 21, caractérisé par un dispositif danseur (24) , qui commande le rapport du nombre de tours du dispositif de dosage (3) au nombre de tours du dispositif de réception (8) du cordon de matière.

23. Dispositif selon les revendications 21 et 22, caractérisé en ce que le dispositif danseur (24) raidit ou relâche la courroie d'entraînement (48).

24. Dispositif selon l'une quelconque des revendications 16 à 23, caractérisé en ce qu'il comporte pour le cordon de matière un dispositif de déroulement (3) freiné ou réglé, deux rouleaux de renvoi (6, 7) et un dispositif d'enroulement entraîné (8), les rouleaux de renvoi étant agencés par rapport au fil (1) à lubrifier en sorte que le cordon de matière entre les deux rouleaux de renvoi entoure le fil sous la forme d'au moins une boucle (5).

25. Dispositif selon la revendication 24, caractérisé par un rouleau auxiliaire (9) qui est agencé en sorte qu'il fasse changer de direction au cordon de matière (2), qui fait une boucle autour du fil (1) à deux reprises, au moins simplement à contre-sens.

26. Dispositif selon une ou plusieurs des revendication 16 à 25, caractérisé en ce que le dispositif d'avancement ou de pré-étirage pour le fil (1) communique à celui-ci un mouvement linéaire dans la zone comprise entre les rouleaux de renvoi (6, 7).

27. Dispositif selon l'une des revendications 16 à 26, caractérisé par un dispositif de renvoi (29) pour le cordon de matière (2), qui peut être déplacé dans deux positions terminales, c'est-à-dire tiré dans la première position terminale par le cordon de matière et amené, sous l'action d'une pré-tension, dans la deuxième position, ainsi qu'un dispositif générateur de signal (44) qui déclenche un signal aussitôt que le cordon de matière se trouve dans la deuxième position terminale.

28. Dispositif selon la revendication 27, caractérisé en ce que le dispositif de renvoi (29) est agencé sur un bras de levier (40) qui peut pivoter autour d'un arbre (41) et est pré-tendu par un ressort (42).

29. Dispositif selon l'une quelconque des revendications 27 et 28, caractérisé en ce que le dispositif de renvoi (29), dans la première position terminale, ferme un contact électrique dont l'ouverture déclenche un signal.

30. Dispositif selon l'une quelconque des revendications 24 à 29, caractérisé en ce que les rouleaux de renvoi (6, 7) sont fixés sur une traverse (27) articulée au dispositif, qui peut pivoter et/ou coulisser dans la direction horizontale et/ou verticale.

31. Dispositif selon l'une quelconque des revendications 24 à 30, caractérisé en ce que le dispositif d'enroulement (8) entraîné est une bobine d'enroulement avec une âme (31) qui se réduit vers une extrémité.
